# EUROPÄISCHE PATENTSCHRIFT

(11) **EP 0 143 932 B1**
(45) Veröffentlichungstag und Bekanntmachung des Hinweises auf die Patenterteilung: **11.11.1987**
(21) Anmeldenummer: 84111438.2
(22) Anmeldetag: 26.09.1984
(51) Int. Cl.: C25F 3/04, B41N 1/08

(54) **Verfahren zum elektrochemischen Aufrauhen von Aluminiumoberflächen bei der Herstellung von Offsetdruckplatten**
Process for the electrochemical roughening of aluminium surfaces in the manufacture of offset printing plates
Procédé de grainage électrochimique des surfaces en aluminium dans la fabrication des plaques d'impression offset

(30) Priorität: 29.10.1983 DE 3339410
(43) Veröffentlichungstag der Anmeldung: 12.06.1985
(73) Patentinhaber: DEPIEREUX Oberflächentechnik GmbH, D-5160 Düren (DE)
(72) Erfinder: Depiereux, Wolf-Rüdiger, Dr.-Ing., D-5160 Düren (DE)
(74) Vertreter: König, Werner, Dipl.-Ing.

## Beschreibung

Die Erfindung betrifft ein Verfahren zum elektrochemischen Aufrauhen von Aluminiumoberflächen bei der Herstellung von Offsetdruckplatten unter Verwendung eines aus Salpetersäure, Borsäure, Aluminium und Wasser bestehenden Elektrolyten unter Wechselstrom.

Zur Herstellung von Offsetdruckplatten ist es bekannt, aus Aluminium oder Aluminiumlegierungen bestehende Einzelplatten oder Bänder, die nach Abschluß des Verfahrens in Einzelplatten aufgeteilt werden, elektrochemisch aufzurauhen, danach in einem weiteren Elektrolyten zu anodisieren und damit zu stabilisieren und schließlich die so bearbeiteten Oberflächen mit einer fotosensiblen Beschichtung zu versehen. Die erzeugte Oberflächenrauhigkeit dient dabei primär dazu, eine feste Verankerung des Beschichtung auf der Platte sowie die Wasserführung an den bildfreien Stellen in der Druckmaschine zu gewährleisten.

Hinsichtlich der Oberflächenrauhigkeit besteht zunächst die Forderung, daß sie über die gesamte Oberfläche homogen ist und daß vereinzelte grubenförmige Vertiefungen ausgeschlossen sind. Überdies bestehen hinsichtlich der Feinheit der Oberflächenrauhigkeit, also hinsichtlich der Porengröße, je nach dem speziellen Verwendungszweck der Druckplatten abweichende Anforderungen.

Die Oberflächenrauhigkeit wird durch eine Vielzahl von Parametern des angewendeten Verfahrens bestimmt. Hier sind insbesondere die Zusammensetzung des Elektrolyten, dessen Temperatur, die Stromdichte und die Verweilzeit der Einzelplatte bzw. des kontinuierlich weiter transportierten Bandes im Elektrolyten von Bedeutung. Zu beachten ist dabei aber, daß die für ein bestimmtes Verfahren geltende Kombination dieser Parameter nicht ohne weiteres geändert werden kann, ohne die Gefahr einzugehen, unbrauchbare Verfahrenserzeugnisse zu erhalten. Überdies ist es mit erheblichem Zeit- und Kostenaufwand verbunden, während des laufenden Betriebes in einer bestehenden Anlage die Werte der Elektrolyten, z. B. Temperatur und Badzusammensetzung, zu verändern, um unterschiedliche Oberflächenparameter entsprechend den verschiedenartigen Anforderungen der Druckindustrie zu erhalten.

So ist ein Verfahren zum gleichmäßigen und feinen elektrolytischen oder elektrochemischen Aufrauhen von Aluminiumoberflächen bekannt (DE-PS 21 49 899), das einen Elektrolyten vorsieht, der 0,5 bis 2 Gewichtsprozent Salzsäure bzw. 0,5 bis 3 Gewichtsprozent Salpetersäure und 0,1 bis 1,5 Gewichtsprozent Borsäure enthält, wobei eine Stromdichte von 0,5 bis 10 A/dm² angewendet werden soll. Bei diesem Verfahren werden Enzelplatten taktweise durch den Elektrolyten bewegt, wobei die Verweilzeit im Elektrolyten 5 Minuten beträgt. Eine wesentliche Änderung der Rauhigkeitswerte, wie sie für bestimmte Druckvorgänge erforderlich ist, ist nun bei diesem bekannten Verfahren nicht etwa dadurch zu erzielen, daß der Säureanteil erhöht und/oder die Stromdichte gesteigert wird. Ein solche Veränderung der genannten Parameter würde vielmehr zu einer unregelmäßigen und damit unbrauchbaren Oberflächenstruktur führen.

Ferner ist ein Verfahren zum elektrochemischen Aufrauhen von Aluminium und dessen Verwendung als Trägermaterial für Offsetdruckplatten bekannt (DE-OS 32 22 170), bei dem ein wäßriger Elektrolyt verwendet wird, der neben Salzsäure und/oder Salpetersäure Wasserstoffperoxid enthält. Zusätzlich kann der Elektrolyt Aluminiumchlorid und/oder Aluminiumnitrat enthalten. Die Verwendung eines Zusatzes von Borsäure zu Salpetersäure soll nach dieser Druckschrift nicht zu Oberflächen führen, die für die Anforderungen auf dem Druckplattengebiet ausreichend sind.

Das bekannte Verfahren zielt darauf, einen Aluminiumträger mit einer feinen, aufgerauhten, im wesentlichen narbenfreien Oberfläche zu schaffen. Es ist demzufolge nicht auch für die Herstellung einer gröberen Oberfläche bestimmt oder geeignet.

Es ist ferner ein Verfahren zur elektrolytischen Aufrauhung von Aluminium und zu dessen Verwendung als-Trägermaterial für Offsetdruckplatten bekannt (EP-OS-0 089 508), bei dem ein Elektrolyt verwendet wird, der zwingend Salpetersäure und Oxalsäure enthalten muß. Als Zusätze können dann noch Borsäure, Aluminiumnitrat und/oder Wasserstoffperoxid im Elektrolyten enthalten sein. Auch nach dieser Druckschrift soll ein Zusatz von Borsäure zu Salpetersäure nicht zu Oberflächen führen, die insbesondere für die Anforderungen auf dem Druckplattengebiet ausreichend sind.

Hinsichtlich der mit diesem bekannten Verfahren angestrebten Oberflächenrauhigkeit gelten die vorstehenden Ausführungen betreffend die DE-OS 32 22 170.

Der vorliegenden Erfindung liegt nun die Aufgabe zugrunde, ein Verfahren der eingangs erwähnten Art so auszubilden, daß bei hoher Produktionsmenge eine gleichmäßige Oberflächenrauhigkeit bei der Herstellung von Offsetdruckplatten mit einfachen Mitteln zwischen fein und grob gewählt werden kann.

Diese Aufgabe wird bei einem Verfahren der eingangs erwähnten Art dadurch gelöst, daß das aufzurauhende Material als kontinuierliches Band. durch den Elektrolyten hindurchgeführt wird, daß der Aluminiumanteil des Elektrolyten konstant auf einem Wert zwischen 3 bis 15 g/I Aluminium gehalten wird und die Stromdichte zwischen 15 und 90 Afdm² liegt.

Durch die Konstanthaltung des Aluminiumanteils im Elektrolyten auf einem bestimmten Wert innerhalb des angegebenen Bereichs wird es in überraschenden Weise möglich, die Stromdichte in den genannten weiten Grenzen zu variieren und damit entgegen der aus dem Stand der Technik nahegelegten Befürchtung eine gleichmäßige, den Anforderungen der Druckindustrie entsprechende, nach Wunsch feine oder gröbere Oberflächenrauhigkeit zu erhalten. Von Vorteil ist dabei insbesondere, daß eine erwünschte Änderung der Oberflächenrauhigkeit durch die Änderung der Stromdichte allein herbeigeführt werden kann, die Stromdichte aber den am einfachsten variablen beteiligten Parameter des Verfahrens darstellt. Da dieses Verfahren zudem die Führung des aufzurauhenden Materials in Form eines kontinuierlichen Bandes vorsieht, sind hohe Produktionsmengen erreichbar. Die Möglichkeit des Einsatzes höherer Stromdichten führt zu einer wesentlichen Reduzierung der Verweilzeiten und damit zu einer gesteigerten Produktivität.

Vorteilhafte Weiterbildungen des Verfahrens sind Gegenstand der Unteransprüche.

Im folgenden Teil der Beschreibung werden einige Ausführungsbeispiele des erfindungsgemäßen Verfahrens beschrieben.

### 1. Ausführungsbeispiel

Dabei wurde nacheinander mit vier Stromdichten gearbeitet, wobei sich bei den einzelnen Stromdichten folgende arithmetische Mittenrauhwerte Ra ergaben :

### 2. Ausführungsbeispiel

Dabei wurde nacheinander mit drei Stromdichten gearbeitet, wobei sich bei den einzelnen Stromdichten folgende arithmetische Mittenrauhwerte Ra ergaben :

### 3. Ausführungsbeispiel

Dabei wurde nacheinander mit fünf Stromdichten gearbeitet, wobei sich bei den einzelnen Stromdichten folgende arithmetische Mittenrauhwerte Ra ergaben :

## Patentansprüche

1. Verfahren zum elektrochemischen Aufrauben von Aluminiumoberflächen bei der Herstellung von Offsetdruckplatten unter Verwendung eines aus Salpetersäure, Borsäure, Aluminium und Wasser bestehenden Elektrolyten unter Wechselstrom, dadurch gekennzeichnet, daß das aufzurauhende Material als kontinuierliches Band durch den Elektrolyten hindurchgeführt wird, daß der Aluminiumanteil des Elektrolyten konstant auf einem Wert zwischen 3 bis 15 g/I gehalten wird und die Stromdichte zwischen 15 und 90 A/dm² liegt.

2. Verfahren nach Anspruch 1, dadurch gekennzeichnet, daß der Elektrolyt 4 bis 15 g/I Salpetersäure und 3 bis 12 g/l Borsäure enthält und die Zeit für das Hindurchführen des bandförmigen Materials durch den Elektrolyten zwischen 20 und 90 s liegt.

3. Verfahren nach Anspruch 1 oder 2, dadurch gekennzeichnet, daß der Elektrolyt 6 bis 10 g/I Salpetersäure, 5 bis 10 g/l Borsäure und 5 bis 8 g/l Aluminium enthält und daß die Zeit für das Hindurchführen des bandförmigen Materials durch den Elektrolyten 30 bis 60 s beträgt.

4. Verfahren nach einem der vorhergehenden Ansprüche, dadurch gekennzeichnet, daß die Temperatur des Elektrolyten zwischen 30 und 55 °C liegt.

5. Verfahren nach Anspruch 4, dadurch gekennzeichnet, daß die Temperatur des Elektrolyten 40 °C beträgt.

6. Verfahren nach einem der vorhergehenden Ansprüche, dadurch gekennzeichnet, daß die Stromdichte zwischen 20 und 70 A/dm² liegt.

7. Verfahren nach einem der vorhergehenden Ansprüche, dadurch gekennzeichnet, daß der Elektrolyt 8,5 g/l Salpetersäure, 10,0 g/I Borsäure und 5,0 g/I Aluminium enthält und daß bei einer Behandlungsdauer von 60 s die Stromdichte zwischen 20 und 60 A/dm² liegt.

8. Verfahren nach einem der Ansprüche 1 bis 6, dadurch gekennzeichnet, daß der Elektrolyt 6,5 g/I Salpetersäure, 5,5 g/l Borsäure und 5,0 g/I Aluminium enthält und daß bei einer Behandlungsdauer von 60 s die Stromdichte zwischen 20 und 40 A/dm² liegt.

9. Verfahren nach einem der Ansprüche 1 bis 6, dadurch gekennzeichnet, daß der Elektrolyt 6,5 g/l Salpetersäure, 10,0 g/I Borsäure und 5,0 g/l Aluminium enthält und daß bei einer Behandlungsdauer von 36 s die Stromdichte zwischen 30 und 70 A/dm² liegt.

## Claims

1. Process for the electrochemical roughening of aluminium surfaces in the manufacture of offset printing plates using an electrolyte, made up of nitric acid, boric acid, aluminium and water, and an alternating current, characterised in that the material to be roughened is passed through the electrolyte as a continuous strip, the aluminium component of the electrolyte is kept constant at a value of between 3 and 15 g/I and the current density is between 15 and 90 A/dm².

2. Process according to Claim 1, characterized in that the electrolyte contains 4 to 15 g/I nitric acid and 3 to 12 g/l boric acid and the time required to pass the strip metal through the electrolyte is between 20 and 90 s.

3. Process according to Claims 1 to 2, characterized in that the electrolyte contains 6 to 10 g/I nitric acid, 5 to 10 g/I boric acid 5 to 8 g/I aluminium and the time required to pass the trip material through the electrolyte is between 30 and 60 s.

4. Process according to one of the preceding claims, characterized in that the temperature of the electrolyte is between 30 and 55 °C.

5. Process according to Claim 4, characterized in that the temperature of the electrolyte is 40 °F.

6. Process according to one of the preceding claims, characterized in that the current density is between 20 and 70 A/dm².

7. Process according to one of the preceding claims, characterized in that the electrolyte contains 8.5 g/I nitric acid, 10.0 g/I boric acid and 5.0 g/I aluminium and, where the treatement lasts 60 s, the current density lies between 20 and 60 A/dm².

8. Process according to one of the Claims 1 to 6, characterized in that the electrolyte contains 6.5 g/I nitric acid, 5.5 g/I boric acid and 5.0 g/I aluminium and that where the treatment lasts 60 s, the current density lies between 20 and 40 A/dm².

9. Process according to one of the Claims 1 to 6, characterized in that the electrolyte contains 6.5 g/I nitric acid, 10.0 g/I boric acid and 5.0 g/I aluminium and that where the treatment lasts 36 s, the current density lies between 30 and 70 A/dm².

## Revendications

1. Procédé pour rendre rugueuses électrochimiquement des surfaces d'aluminium au cours de la fabrication des planches d'impression offset au moyen d'un électrolyte comprenant de l'acide nitrique, de l'acide borique, de l'aluminium et de l'eau, ainsi qu'un courant alternatif, caractérisé par le fait que la matière à rendre rugueuse passe dans l'électrolyte en une bande continue, la composante en aluminium de l'électrolyte est maintenue constante à une valeur d'entre 3 et 15 g par litre et la densité du courant est entre 15 et 90 A/dm^{2.}

2. Procédé selon la Revendication 1, caractérisé par le fait que l'électrolyte contient de 4 à 15 g par litre d'acide nitrique et 3 à 12 g par litre d'acide borique et le temps nécessaire pour passer la bande métallique dans l'électrolyte est entre 20 et 90 secondes.

3. Procédé selon les Revendications 1 ou 2, caractérisé par le fait que l'électrolyte contient de 6 à 10 g par litre d'acide nitrique, de 5 à 10 g par litre d'acide borique et de 5 à 8 g par litre d'aluminium et que le temps nécessaire pour passer la matière en bande dans l'électrolyte est d'entre 30 et 60 secondes.

4. Procédé selon l'une des revendications précédentes, caractérisé par le fait que la température de l'électrolyte est entre 30 et 55 °C.

5. Procédé selon la Revendication 4, caractérisé par le fait que la température de l'électrolyte est de 40 °F.

6. Procédé selon l'une des revendications précédentes, caractérisé par le fait que la densité du courant est entre 20 et 70 A/dm².

7. Procédé selon l'une des revendications précédentes, caractérisé par le fait que l'électrolyte contient 8,5 g par litre d'acide nitrique, 10.0 g par litre d'acide borique et 5,0 g par litre d'aluminium et que, lorsque le traitement dure 60 secondes, la densité du courant reste entre 20 et 60 A par dm^{2.}

8. Procédé selon l'une des Revendications de 1 à 6, caractérisé par le fait que l'électrolyte contient 6,5 g par litre d'acide nitrique, 5,5 g par litre d'acide borique et 5,0 g par litre d'aluminium et par le fait que lorsque le traitement dure 60 secondes, la densité du courant reste entre 20 et 40 A par dm².

9. Procédé selon l'une des revendications de 1 à 6, caractérisé par le fait que l'électrolyte contient 6,5 g par litre d'acide nitrique, 10,0 g par litre d'acide borique et 5,0 g par litre d'aluminium et par le fait que le traitement dure 36 secondes, la densité du courant reste entre 30 et 70 A/dm².
